# FASCICULE DE BREVET EUROPEEN

(11) **EP 1 693 127 B1**
(45) Date de publication et mention de la délivrance du brevet: **14.11.2007**
(21) Numéro de dépôt: 06110122.6
(22) Date de dépôt: 17.02.2006
(51) Int. Cl.: B21J 1/04, B22F 3/02

(54) **Procédé de corroyage d'un lopin métallique et ensemble d'une chemise et d'un couvercle pour la mise en oeuvre du procédé**
Verfahren zum Kneten von Metallknüppeln und Anordnung eines Mantels und eines Deckels zur Durchführung des Verfahrens
Method of upsetting a metallic billet and jacket - top set for carrying out said method

(30) Priorité: 21.02.2005 FR 0550480
(43) Date de publication de la demande: 23.08.2006
(73) Titulaire: SNECMA, 75015 Paris (FR)
(72) Inventeur: Bergue, Jean-Pierre, 95230 Soisy Sous Montmorency (FR); Leconte, Gilbert, 92600 Asnières sur Seine (FR)
(74) Mandataire: David, Daniel

(56) Documents cités:
- EP-A- 0 841 105
- US-A- 2 755 545

## Description

L'invention concerne un procédé de refoulage pour le corroyage d'un lopin métallique et un ensemble d'une chemise et d'un couvercle pour la mise en oeuvre du procédé.

Les pièces métalliques forgées sont généralement obtenues par forgeage de lopins, ou billettes, qui sont des ébauches brutes de pièces métalliques, semi-finies, globalement en forme de barres, utilisées comme éléments de base pour la formation par forgeage de la pièce à obtenir, leur volume correspondant au volume de cette dernière, majoré du volume perdu pendant le forgeage. Par exemple, dans un turboréacteur, les disques de soufflante ou les tambours de compresseurs sont obtenus par forgeage de lopins métalliques.

L'invention s'applique particulièrement au corroyage de lopins métalliques issus de la métallurgie des poudres, mais concerne plus généralement le corroyage de lopins métalliques. Il est surtout préconisé pour le corroyage de matériaux dont la forgeabilité est difficile, notamment en raison de faibles intervalles de températures acceptables.

Les lopins métalliques issus de la métallurgie des poudres sont généralement obtenus par filage d'un container contenant le matériau pulvérulent. Lors du filage, le container est forcé, par une presse, à passer dans un orifice de section inférieure à la sienne, opération pendant laquelle le matériau forme une barre dense. L'usinage du container enveloppant le matériau - et auquel il a été soudé pendant l'opération de filage - permet l'obtention du lopin prêt à être corroyé. Les contraintes actuelles imposent un diamètre maximal, pour un lopin métallique issu de la métallurgie des poudres, inférieur à 300 mm, typiquement de l'ordre de 230 mm.

Par ailleurs, dans le domaine de l'aéronautique, les critères de sécurité sont contraignants et imposent des contrôles à toutes les étapes de fabrication. Les lopins doivent notamment être contrôlés, par exemple par ultrasons, afin de détecter la présence d'inclusions ou défauts dans le métal, qui sont à l'origine de criques lors du forgeage et éventuellement de ruptures de la pièce finie. Les exigences de taille de défauts maximale admissible dans les billettes, imposées par les motoristes, sont de plus en plus contraignantes. Les fournisseurs de lopins limitent donc le diamètre des lopins, de façon à assurer un contrôle par ultrasons de qualité et à respecter les critères imposés par les constructeurs. Typiquement, de nouveau, ce diamètre est inférieur à 300 mm, pour des lopins en métal à base nickel ou cobalt issus de la métallurgie des poudres.

Si les pièces finies du turboréacteur sont de grand volume, les lopins doivent donc être de grand élancement, typiquement supérieur à 2,8, souvent de l'ordre de 7 à 10, pour compenser leur faible section.

Le corroyage s'entend de la déformation à chaud d'une pièce métallique pour obtenir une augmentation de son diamètre et une diminution de sa longueur, à volume égal. Le corroyage peut être obtenu par refoulage, c'est-à-dire par application d'une contrainte dans la direction de la longueur du lopin métallique.

Pour des lopins en métal issus de la métallurgie des poudres, un élancement supérieur à 2,8 impose un refoulage contenu des lopins, afin de les corroyer pour obtenir des lopins dont le rapport longueur sur diamètre est réduit. Le rapport est ramené à une valeur pour laquelle il est possible de les forger, matricer ou encore refouler de nouveau sans être contenus latéralement, sans risque de flambage et de création d'imperfections dans les fibres du métal.

Un refoulage contenu s'entend d'un refoulage dans lequel le lopin est protégé latéralement, aucune de ses surfaces ne se trouvant en contact avec l'air libre. Les alliages issus de la métallurgie des poudres nécessitent un refoulage le plus isotherme possible, la température ne devant typiquement pas baisser de plus de 50 ou 100°C au cours du refoulage, au risque de voir apparaître des criques profondes ou des déchirures dans le matériau. La température d'opération est comprise entre la température de plasticité et la température de fusion de l'alliage, ce qui permet de forger l'alliage, et limitée par une valeur maximale définie pour assurer un contrôle de la microstructure de l'alliage. Par ailleurs, le diamètre de la masse corroyée ne doit pas être trop faible, afin d'éviter la création d'imperfections dans la matière. Il doit être agencé de façon à ce que l'élancement soit inférieur à 2,8.

L'art antérieur enseigne, à cet effet, de gainer le lopin dans un tube d'acier, qui augmente son diamètre et assure une protection thermique. L'ensemble, du lopin et du tube, est alors refoulé à l'air libre, puisqu'il présente un diamètre suffisant. Lors d'un tel refoulage, le lopin et le tube d'acier vont établir une liaison métallique entre eux, comparable à une liaison de grippage. Il est donc nécessaire, après refoulage, d'usiner l'ensemble, par exemple par usinage sur un tour, afin d'ôter l'acier pour retrouver un lopin ne contenant que l'alliage issu de la métallurgie des poudres. Un tel usinage est onéreux, d'une part, et entraîne une perte de matériau du lopin, d'autre part. Cette perte de matériau est d'autant plus importante qu'en général, l'interface entre le lopin et le tube est relativement tourmentée, ce qui impose un usinage plus important par sécurité.

Il serait souhaitable de ne pas utiliser de gaine d'acier. Mais, dans ce cas, il faudrait utiliser un outillage très chaud, qui engendrerait des criques et des fissures du lopin, qu'il faudrait par la suite éliminer, pour celles qui sont accessibles, par meulage.

L'invention vise à pallier ces inconvénients.

A cet effet, l'invention concerne un procédé de refoulage pour le corroyage d'un lopin métallique, de forme cylindrique et pourvu d'un revêtement, caractérisé par le fait qu'on place le lopin, dans le sens de la longueur, dans une chemise dont la paroi interne ménage un espace avec la surface latérale du lopin, on place l'ensemble, du lopin et de la chemise, dans un pot de refoulage, on exerce une force de refoulage sur le lopin sur au moins une de ses surfaces transversales, jusqu'à ce qu'un élancement déterminé soit obtenu, et on sépare le lopin de la chemise.

Grâce à l'invention, le refoulage du lopin se fait bien de manière contenue, mais seul le lopin est refoulé, ce qui est autorisé par l'espace ménagé par la paroi interne de la chemise. Grâce au revêtement et à la différence de section, le matériau de la chemise, par exemple en acier, n'est pas soudé ou grippé avec le lopin, ce qui évite de l'usiner pour les séparer après l'opération. Ainsi, il n'y a pas de perte de matériau du lopin ni de coûts supplémentaires liés à un usinage subséquent. Le lopin refoulé obtenu présente ainsi un très bon état de surface ainsi qu'une très bonne qualité métallurgique.

Avantageusement, le lopin est de forme cylindrique.

L'obtention d'un lopin refoulé de forme cylindrique est avantageuse car elle permet un forgeage, un refoulage ou un matriçage subséquent plus simple.

L'invention concerne également pour la mise en oeuvre du procédé décrit ci-dessus l'utilisation d'une chemise, de forme cylindrique, destinée à recevoir un lopin métallique, comportant un fond, à partir duquel s'élève une paroi latérale cylindrique, le fond comportant une empreinte de centrage et de préformage d'un lopin.

L'invention concerne encore un ensemble d'une chemise et d'un couvercle, comportant une chemise telle que décrite ci-dessus et un couvercle, se présentant sous la forme d'une plaque de forme circulaire, dont la section est sensiblement égale à la section interne de la chemise, très légèrement inférieure.

L'invention s'applique particulièrement bien au refoulage de lopins en alliage issu de la métallurgie des poudres, mais s'applique plus généralement au refoulage de tout lopin métallique.

L'invention sera mieux comprise à l'aide de la description suivante de la forme de réalisation préférée de l'invention, en référence aux planches annexées, sur lesquelles :
- la figure 1 représente une vue en coupe, schématique , d'un lopin métallique logé dans la chemise de l'invention ;
- la figure 2 représente une vue en coupe, schématique, du lopin et de la chemise de la figure 1, logés dans un pot de refoulage avant le refoulage du lopin ;
- la figure 3 représente une vue en coupe, schématique, du lopin et de la chemise de la figure 1, logés dans un pot de refoulage, en fin de refoulage du lopin et
- la figure 4 représente une vue en coupe, schématique, du lopin et de la chemise de la figure 1, après refoulage du lopin.

Le procédé de l'invention a pour objet le refoulage d'un lopin métallique 1, en l'espèce un lopin 1 constitué d'un alliage à base de nickel ou de cobalt issu de la métallurgie des poudres. Ce lopin 1 se présente sous une forme cylindrique. Il présente une section déterminée et une longueur déterminée. Son élancement, c'est-à-dire le rapport de sa longueur sur le diamètre de sa section, est ici supérieur à 2,8 et peut être de l'ordre de 10 ou plus. Le lopin 1 est revêtu, par vitrification, d'une couche d'émail.

Le lopin 1 est logé dans une chemise 2, de forme cylindrique. Cette chemise 2 comporte un fond 3, à partir duquel s'élève une paroi latérale cylindrique 4, dont l'épaisseur est relativement fine, par rapport au diamètre de la chemise. La section du cylindre formé par la surface interne de la paroi latérale 4 est supérieure à la section du lopin 1. En l'espèce, pour un lopin 1 dont le diamètre de la section est environ égal à 235 mm, le diamètre de la section interne de la chemise 2 est environ égal à 300 mm, tandis que l'épaisseur de sa paroi latérale 4 est environ égale à 20 mm. La chemise 2 comprend, et est ici constituée d'un acier doux, assez résistant pour l'application à laquelle il est destiné. Un tel acier est peu onéreux, ce qui est préférable du fait de la destruction à laquelle la chemise 2 est destinée. Par ailleurs, il peut être recyclé, une fois la chemise 2 détruite. Dans le cas d'espèce considéré, la chemise 2 est formée par soudage de sa paroi latérale cylindrique 4, ici en acier doux, au fond 3, ici en alliage de Nickel.

Le lopin 1 est inséré dans la chemise 2 par son extrémité ouverte. Le fond 3 de la chemise 2 comporte une empreinte 5 de centrage du lopin 1. Un couvercle 6, se présentant sous la forme d'une plaque de forme circulaire, dont la section est sensiblement égale à la section interne de la chemise 2, très légèrement inférieure, est inséré par l'extrémité ouverte de la chemise 2 pour recouvrir le lopin 1. Le couvercle 6 est ici constitué d'un alliage de Nickel. Ce couvercle 6 comporte également, sur sa surface inférieure, c'est-à-dire sa surface en contact avec le lopin 1, une empreinte 7 de centrage du lopin 1. Le couvercle 6 est alors maintenu en position grâce à une soudure 8 pratiquée entre sa surface supérieure et la paroi interne de la chemise 2. Cette soudure 8 n'est pas conformée de façon à être très résistante car elle ne remplit qu'une fonction de maintien du couvercle en position et pas d'étanchéité; cette soudure peut d'ailleurs être une soudure par points. L'ensemble 9 comportant le lopin 1, la chemise 2 et le couvercle 6 est donc rendu solidaire, la soudure 8 pouvant être rompue par l'application d'un effort suffisant. Cet ensemble 9 est prêt à être utilisé et peut être entreposé dans cette attente. Il peut par ailleurs être manutentionné.

Avant l'opération de refoulage, l'ensemble 9 est placé dans un four, où il est chauffé à la température requise pour le refoulage. La détermination de cette température permet de contrôler la déformation de la matière et la microstructure de l'alliage du lopin 1 lors de l'opération de refoulage qui est décrite ci-après. En l'espèce, pour un lopin 1 en alliage à base nickel, cette température peut être comprise entre 900°C et 1200°C, par exemple être de l'ordre de 1100°C.

L'ensemble 9 est ensuite placé dans un pot de refoulage 10, en acier et comportant un logement cylindrique 11 dont la section correspond à la section externe de la chemise 2. Lors de la manutention, la résistance mécanique de l'acier de la chemise 2 a certes diminué du fait de la température, mais reste suffisante pour conserver sa géométrie. Le pot de refoulage 10 a également été préalablement chauffé, en l'espèce à une température de l'ordre de 400 à 500°C. Il est installé sur une presse hydraulique, comportant un poinçon 12 qui est mis en appui sur la surface supérieure du couvercle 6 de l'ensemble 9. Ce poinçon 12 est mobile en translation verticale, entraîné par une table supérieure mobile de la presse hydraulique. Sa surface de contact avec le couvercle 6 est identique, ou de dimensions légèrement inférieures, à la section de ce dernier.

L'opération de refoulage du lopin 1 est alors mise en oeuvre. Le poinçon 12 est entraîné par un mécanisme hydraulique classique de la table de la presse hydraulique pour être descendu à une vitesse déterminée et ainsi exercer une contrainte sur le lopin 1, dans la direction de sa longueur, par le biais du couvercle 6 qui descend avec le poinçon 12, la soudure 8 ayant été rompue par la contrainte exercée par le poinçon 12. Le lopin 1 étant à une température supérieure à sa température de plasticité (mais inférieure à sa température de fusion), il s'ensuit une déformation plastique du matériau du lopin 1 qui se traduit par une diminution de sa longueur et une augmentation de sa section. La vitesse de descente du poinçon 12 est déterminée, en coopération avec le choix de la température du matériau, de manière à contrôler la déformation du matériau ainsi que l'évolution de sa microstructure. Elle est en l'espèce choisie, pour un alliage à base nickel, de l'ordre de 10 mm/sec. Cette vitesse peut être évolutive au cours de l'opération de refoulage.

Lors du refoulage, le diamètre du couvercle 6 étant légèrement inférieur au diamètre interne de la chemise 2, l'air remplissant l'intervalle entre le lopin 1 et la paroi interne de la chemise 2 est expulsé par l'interstice entre le couvercle 6 et la chemise 2.

L'émail dont est revêtu le lopin 1 assure une triple fonction, de graissage du dispositif, de protection contre l'oxydation et de protection entre le lopin 1 et la chemise 2. Ainsi, lors du refoulage, l'émail forme une interface pâteuse qui évite, en fin de refoulage, lorsque les parois du lopin 1 entrent en contact avec la paroi interne de la chemise 2, que le lopin 1 ne se soude à cette paroi. Par ailleurs, la même fonction est assurée durant toute l'opération de refoulage au niveau du couvercle 6 et du fond 3 de la chemise 2.

On note que, contrairement aux procédés de l'art antérieur, seul le lopin 1 est ici refoulé. La chemise 2 n'est pas déformée par l'opération et assure une fonction de contention du lopin 1 et de barrière, ou tampon, thermique entre le lopin 1 et le pot de refoulage 10. Ainsi, même si la température du pot de refoulage 10 est amenée à diminuer, la température du lopin 1 n'en est pas notablement affectée. Par ailleurs, le lopin 1 est maintenu centré par les empreintes 5, 7 du fond 3 de la chemise 2 et de la surface inférieure du couvercle 6, respectivement. Ces empreintes 5, 7 peuvent aussi remplir une fonction de préformage du lopin 1, et ainsi être agencées de façon à préformer les extrémités du lopin 1 en fonction de la forme qui sera donnée à la pièce finale, par nouveau refoulage et/ou matriçage et/ou forgeage du lopin 1, une fois cette opération de refoulage terminée.

L'opération de refoulage est arrêtée lorsqu'un certain effort est atteint sur le lopin 1. Le lopin 1 remplit alors sensiblement toute la section de la chemise 2, sa section ayant augmenté et sa longueur ayant diminué en conséquence, puisqu'il n'y a pas de changement de volume. Dans cette situation, le poinçon 12 est en position basse, comme on le voit sur la figure 3. Le lopin 1 a bien été corroyé par refoulage.

En fin de refoulage, le poinçon 12 peut assurer un maintien en pression supplémentaire de l'ensemble, par exemple pendant une dizaine de secondes, afin de s'assurer que la géométrie du lopin corroyé soit bonne, notamment que le matériau remplisse bien l'ensemble du logement 11, notamment ses coins.

En référence à la figure 4, l'ensemble 9, du lopin 1, de la chemise 2 et du couvercle 6 en position basse, avec le lopin 1 refoulé, est alors extrait du pot de refoulage 10. Cette opération est effectuée de façon tout à fait classique. A cet effet, un vérin peut par exemple former le fond du logement 11 du pot de refoulage 10 et être entraîné vers le haut après l'opération de refoulage, et le poinçon 12 ayant été préalablement entraîné vers le haut, afin d'extraire l'ensemble 9 du logement 11. Tout autre mode d'extraction est envisageable.

L'ensemble 9 est alors refroidi. On peut à cet effet tout simplement le laisser refroidir à l'air libre. Une fois une température désirée atteinte, on enlève le lopin 1 de la chemise 2. Ces deux éléments n'ayant pas été soudés l'un à l'autre, cette opération est très aisée. Par exemple, après avoir découpé la portion haute de la chemise 2 au-dessus du couvercle 6, il est possible de pratiquer deux fentes longitudinales opposées, par fraisage, le long de la paroi latérale de la chemise 2, d'y mettre un coin afin d'écarter les deux portions de paroi l'une par rapport à l'autre et ainsi pouvoir sortir le lopin 1 de la chemise 2. La fente peut également être pratiquée au niveau du couvercle 6 ou du fond 3 de la chemise 2, afin d'ôter l'une de ces extrémités, le lopin 1 pouvant alors librement glisser dans le sens de sa longueur et sortir de la chemise 2 ainsi ouverte. Toutefois, une telle fente n'est généralement pas nécessaire car, du fait de l'émail, le lopin 1 n'est solidaire ni du fond 3 ni du couvercle 6.

Le lopin 1 est juste alors traité afin d'enlever ce qui reste de son revêtement d'émail. Ce traitement peut être mécanique, par exemple par grenaillage par billes ou fil d'acier, ou chimique, par exemple grâce à un bain de soude.

Le lopin 1 ainsi corroyé par refoulage peut être, soit refoulé de nouveau selon le même procédé si cela est nécessaire, soit encore refoulé sans être contenu, matricé ou forgé, ou plusieurs de ces opérations, afin d'obtenir la pièce définitive.

On peut noter que la séparation du lopin 1 de la chemise 2 est ici facilitée par la différence des valeurs des coefficients de dilation des matériaux utilisés. Ainsi, lors du refroidissement, le volume d'un lopin 1 en alliage de Nickel va être plus fortement réduit que celui d'une chemise 2 en acier, ce qui crée un interstice entre les deux et facilite leur séparation.

Grâce au procédé de l'invention, le refoulage du lopin se fait bien de manière contenue, ce qui est avantageux dans certaines applications, par exemple le refoulage d'un lopin de relativement faible diamètre issu de la métallurgie des poudres. Seul le lopin est refoulé et il est facilement enlevé de sa chemise de protection en fin de procédé. Le lopin corroyé est obtenu sans perte de matériau ni coûts supplémentaires liés à un usinage subséquent, et présente ainsi un très bon état de surface ainsi qu'une très bonne qualité métallurgique. Différentes sections de lopins peuvent être obtenues en adaptant la section de la chemise et du pot de refoulage.

## Revendications

1. Procédé de refoulage pour le corroyage d'un lopin métallique (1), de forme cylindrique et pourvu d'un revêtement, **caractérisé par le fait qu**'on place le lopin (1), dans le sens de la longueur, dans une chemise (2) dont la paroi interne ménage un espace avec la surface latérale du lopin (1), on place l'ensemble (9), du lopin (1) et de la chemise (2), dans un pot de refoulage (10), on exerce une force de refoulage sur le lopin (1) sur au moins une de ses surfaces transversales, jusqu'à ce qu'un élancement déterminé soit obtenu, et on sépare le lopin (1) de la chemise (2).

2. Procédé selon la revendication 1, dans lequel la chemise, destinée à recevoir le lopin métallique, comporte un fond (3), à partir duquel s'élève une paroi latérale cylindrique (4), le fond (3) comportant une empreinte (5) de centrage et de préformage du lopin.

3. Procédé selon l'une des revendications 1 ou 2, dans lequel le lopin (1) présente un élancement initial supérieur à 2,8.

4. Procédé selon l'une des revendications 1 à 3, dans lequel le lopin (1) est revêtu d'un émail, formant un état pâteux pendant le refoulage.

5. Procédé selon l'une des revendications 1 à 4, dans lequel, la chemise (2) comportant une paroi de fond (3), préalablement au placement de l'ensemble (9) dans le pot (10), on place un couvercle (6) dans la chemise (2), sur l'extrémité libre du lopin (1).

6. Procédé selon la revendication 5, dans lequel on soude le couvercle (6) à la chemise (2) par une soudure de maintien en position qui peut être cassée par l'opération de refoulage.

7. Procédé selon l'une des revendications 5 ou 6, dans lequel le fond (3) et le couvercle (6) comportent chacun une empreinte (5, 7) de centrage et de préformage du lopin (1).

8. Procédé selon l'une des revendications 1 à 7, dans lequel l'opération de séparation du lopin (1) et de la chemise (2) comporte une opération de fraisage d'au moins une fente dans l'une des parois de la chemise (2).

9. Procédé selon l'une des revendications 1 à 8, dans lequel, préalablement à son placement dans le pot de refoulage (10), l'ensemble (9) est chauffé.

10. Procédé selon l'une des revendications 1 à 9, dans lequel la force de refoulage est exercée par un poinçon (12) d'une presse hydraulique sur laquelle est monté le pot de refoulage (10).

11. Procédé selon la revendication 10, dans lequel la vitesse du poinçon (12) suit une loi dans laquelle ses valeurs sont de l'ordre de 10 mm/sec et, en fin de procédé, le poinçon (12) assure un maintien en pression du lopin (1).

12. Procédé selon l'une des revendications 1 à 11, dans lequel le matériau de la chemise (2) comprend un acier doux.

13. Procédé selon l'une des revendications 1 à 12, dans lequel le lopin (1) est issu de la métallurgie des poudres.

14. Ensemble d'une chemise et d'un couvercle pour la mise en oeuvre du procédé de la revendication 1, **caractérisé par le fait qu**'il comprend une chemise (2), comportant un fond (3), à partir duquel s'élève une paroi latérale cylindrique (4), le fond (3) comportant une empreinte (5) de centrage et de préformage d'un lopin, et un couvercle (6), se présentant sous la forme d'une plaque de forme circulaire, dont la section est sensiblement égale à la section interne de la chemise (2), très légèrement inférieure.

## Claims

1. Upsetting method for working a metal slug (1) of cylindrical shape and provided with a coating, **characterized in that** the slug (1) is placed, lengthwise, in a sleeve (2) the internal wall of which leaves a space with respect to the lateral surface of the slug (1), the slug (1) and sleeve (2) assembly (9) is placed in an upsetting container (10), and upsetting force is exerted on the slug (1) on at least one of its transverse surfaces until a determined slenderness ratio has been obtained, and the slug (1) is separated from the sleeve (2).

2. Method according to Claim 1, wherein the sleeve, intended to accommodate the metal slug, comprises an end wall (3) from which there rises a cylindrical side wall (4), the end wall (3) comprising an imprint (5) for centring and preforming the slug.

3. Method according to one of Claims 1 and 2, in which the slug (1) has an initial slenderness ratio in excess of 2.8.

4. Method according to one of Claims 1 to 3 in which the slug (1) is coated with an enamel, forming a pasty state during upsetting.

5. Method according to one of Claims 1 to 4 in which, with the sleeve (2) comprising an end wall (3), prior to placing the assembly (9) in the container (10), a lid (6) is placed in the sleeve (2), over the free end of the slug (1).

6. Method according to Claim 5, in which the lid (6) is welded to the sleeve (2) by a weld that will hold it in position and can be broken by the upsetting operation.

7. Method according to one of Claims 5 and 6, in which the end wall (3) and the lid (6) each comprise an imprint (5, 7) for centring and preforming the slug (1).

8. Method according to one of Claims 1 to 7, in which the operation of separating the slug (1) from the sleeve (2) involves an operation of milling at least one slot in one of the walls of the sleeve (2).

9. Method according to one of Claims 1 to 8, in which, prior to being placed in the upsetting container (10), the assembly (9) is heated.

10. Method according to one of Claims 1 to 9, in which the upsetting force is exerted by a punch (12) of a hydraulic press on which the upsetting container (10) is mounted.

11. Method according to Claim 10 in which the speed of the punch (12) follows a law in which its values are of the order of 10 mm/sec and, at the end of the method, the punch (12) sustains pressure on the slug (1).

12. Method according to one of Claims 1 to 11 in which the material of the sleeve (2) comprises a mild steel.

13. Method according to one of Claims 1 to 12, in which the slug (1) originates from powder metallurgy.

14. Sleeve and lid assembly for implementing the method of claim 1, **characterized in that** it comprises a sleeve (2), comprising an end wall (3) from which there rises a cylindrical side wall (4), the end wall (3) comprising an imprint (5) for centring and preforming a slug, and a lid (6) in the form of a plate of circular shape, the cross section of which is more or less equal to the internal cross section of the sleeve (2), very slightly smaller.

## Patentansprüche

1. Stauch-Verfahren zum Verschmieden eines Metallrohlings (1) mit zylindrischer Form, der mit einer Beschichtung versehen ist,
**dadurch gekennzeichnet,**
**dass** der Rohling (1) in Längsrichtung in einem Mantel (2) angeordnet wird, dessen Innenwand einen Zwischenraum zur Seitenfläche des Rohlings (1) bildet, die Gesamtanordnung (9) des Rohlings (1) und des Mantels (2) in einen Stauchtopf (10) gesetzt wird, eine Stauchkraft auf den Rohling (1) ausgeübt wird, und zwar am mindestens einer seiner quer verlaufenden Oberflächen, bis ein bestimmter Schlankheitsgrad erreicht ist, und dann der Rohling (1) von dem Mantel (2) getrennt wird.

2. Verfahren nach Anspruch 1, bei dem der Mantel, der dazu bestimmt ist, den Metallrohling aufzunehmen, einen Boden (3) aufweist, von dem aus eine zylinderförmige Seitenwand (4) in die Höhe führt, wobei der Boden (3) einen Eindruck (5) zum Zentrieren und Vorformen des Rohlings enthält.

3. Verfahren nach einem der Ansprüche 1 oder 2, bei dem der Rohling (1) einen anfänglichen Schlankheitsgrad von mehr als 2,8 aufweist.

4. Verfahren nach einem der Ansprüche 1 bis 3, bei dem der Rohling (1) mit einer Emaille überzogen ist, die während des Stauchens in einem breiartigen Zustand ist.

5. Verfahren nach einem der Ansprüche 1 bis 4, bei dem, da der Mantel (2) eine Bodenwand (3) aufweist, vor dem Einbringen der Gesamtanordnung (9) in den Stauchtopf (10) ein Deckel (6) in den Mantel (2) über dem freien Ende des Rohlings (1) gesetzt wird.

6. Verfahren nach Anspruch 5, bei dem der Deckel (6) an dem Mantel (2) angeschweißt wird, und zwar mit einer Positionshalte-Schweißnaht, die durch den Stauchvorgang gebrochen werden kann.

7. Verfahren nach einem der Ansprüche 5 oder 6, bei dem der Boden (3) und der Deckel (6) jeweils einen Eindruck (5,7) zum Zentrieren und Vorformen des Rohlings enthalten.

8. Verfahren nach einem der Ansprüche 1 bis 7, bei dem der Vorgang des Trennens des Rohlings (1) von dem Mantel (2) einen Vorgang des Fräsens von mindestens einem Schlitz in eine der Wände des Mantels (2) enthält.

9. Verfahren nach einem der Ansprüche 1 bis 8, bei dem die Gesamtanordnung (9) vor ihrem Einbringen in den Stauchtopf (10) erwärmt wird.

10. Verfahren nach einem der Ansprüche 1 bis 9, bei dem die Stauchktaft durch einen Stempel (12) einer hydraulischen Presse ausgeübt wird, an der der Stauchtopf (10) angebracht ist.

11. Verfahren nach Anspruch 10, bei dem die Geschwindigkeit des Stempels (12) einem Gesetz folgt, in dem deren Werte in einer Größenordnung von 10 mm/Sek. Liegen, und der Stempel (12) am Ende des Vorgangs ein Gedrückt-Halten des Rohlings (1) gewährleistet.

12. Verfahren nach einem der Ansprüche 1 bis 11, bei dem der Werkstoff des Mantels (2) einen weichen Stahl enthält.

13. Verfahren nach einem der Ansprüche 1 bis 12, bei dem der Rohling (1) ein Produkt der Sintertechnik ist.

14. Gesamtanordnung eines Mantels und eines Deckels zur Ausführung des Verfahrens nach Anspruch 1,
**dadurch gekennzeichnet,**
**dass** sie einen Mantel (2) umfasst, der einen Boden (3) aufweist, von dem aus eine zylinderförmige Seitenwand (4) in die Höhe führt, wobei der Boden (3) einen Eindruck (5) zum Zentrieren und Vorformen eines Rohlings enthält, sowie einen Deckel (6) aufweist, der in der Form einer kreisförmigen Platte ausgeführt ist, deren Querschnitt im Wesentlichen gleich dem Innenquerschnitt des Mantels (2), nur um ein sehr Geringes kleiner als dieser ist.
